# EUROPÄISCHE PATENTSCHRIFT

(11) **EP 0 108 921 B1**
(45) Veröffentlichungstag und Bekanntmachung des Hinweises auf die Patenterteilung: **30.07.1986**
(21) Anmeldenummer: 83110031.8
(22) Anmeldetag: 07.10.1983
(51) Int. Cl.: H01F 3/14, H01F 41/02

(54) **Ringbandkern mit Luftspalt und Verfahren zur Herstellung eines derartigen Ringbandkerns**
Toroidal magnetic strip wound core with air gap and method of making such a core
Tore enroulé avec entrefer et procédé de fabrication d'un tel tore

(30) Priorität: 16.10.1982 DE 3238439
(43) Veröffentlichungstag der Anmeldung: 23.05.1984
(73) Patentinhaber: Vacuumschmelze GmbH, 63450 Hanau (DE)
(72) Erfinder: Grüner, Rolf, D-6451 Ronneburg 1 (DE); Schäfer, Arnold, D-6455 Erlensee (DE)

## Beschreibung

Die Erfindung betrifft einen Ringbandkern aus ferromagnetischem Material mit mindestens einem Luftspalt und einem die Bandlagen abstützenden ringförmigen Tragkörper. Ferner betrifft die Erfindung ein Verfahren zur Herstellung eines derartigen Ringbandkerns.

Bei Magnetkernen, beispielsweise für Drosselspulen und Transformatoren, die aus einem mit einem durchgehenden Luftspalt versehenen gewickelten Blech- oder Folienpaket bestehen, bereitet die Konstanthaltung der Luftspaltbreite nicht unerhebliche Schwierigkeiten. Dies gilt in besonderem Maße für solche Kerne, die aus einigen wenigen Lagen eines sehr dünnen weichmagnetischen Bandes von beispielsweise etwa 0,05 mm Dicke gewickelt werden und bei denen trotzdem enge Toleranzen für die Luftspaltinduktivität vorgeschrieben sind. Zur Herstellung eines Luftspalts werden in der Regel sämtliche Bandlagen eines Magnetkerns mindestens an einer bestimmten Stelle durchtrennt. Danach wird auf den Kern eine Wicklung aus elektrisch leitendem Draht aufgebracht.

Aus der DE-PS-749 247 ist bereits ein aus bandförmigem magnetischem Material gewickelter Ringbandkern mit einem den Kern auftrennenden Luftspalt bekannt. Zur Fixierung des Luftspalts ist hierbei vorgesehen, die einzelnen Bandwindungen des Kerns beiderseits des zu schneidenden Luftspalts vor Beginn des Schneidvorgangs mechanisch fest zusammenzuhalten, beispielsweise indem die Bandwindungen durch Nieten miteinander verbunden werden. Eine zusätzliche auf den Wickelkern einwirkende Preßvorrichtung erlaubt es, die Breite des Luftspalts innerhalb geringer Grenzen auf einen unveränderlichen Wert einzustellen.

Zur Distanzierung des Luftspalts können ebenfalls geeignete Abstandsstücke in den Luftspalt eingebracht werden.

Weiterhin ist es bekannt, zur Erhöhung der mechanischen Stabilität, insbesondere eines aus sehr dünnem ferromagnetischem Band gewickelten Ringbandkerns einen die Bandlagen abstützenden Tragkörper zu verwenden, der dann zur Herstellung des Luftspalts zumindest teilweise durchtrennt wird. Ein Konstanthalten der Breite des Luftspalts kann bei einem derartigen Ringbandkern ohne zusätzliche Befestigungsmittel nicht erreicht werden. Ferner hat es sich als nachteilig erwiesen, daß nach dem Bewickeln dieser Ringbandkerne mit elektrisch leitenden Drähten einige Windungen in den unmittelbaren Bereich des Luftspalts rutschen können.

Es ist Aufgabe der vorliegenden Erfindung, einen Ringbandkern mit Luftspalt derart auszubilden, daß er auch bei Bandlagen aus sehr dünnem Band eine so große mechanische Stabilität aufweist, daß sich die Breite eines eng tolerierten Luftspalts nach Durchtrennen der magnetisch wirksamen Bandlagen nicht verändern kann. Außerdem soll beim Ringbandkern ein Verrutschen der Drahtwindungen in den Bereich des Luftspalts sicher verhindert werden.

Dies wird bei einem Ringbandkern der eingangs erwähnten Art dadurch erreicht, daß der ringförmige Tragkörper aus nichtmagnetischem Werkstoff besteht und im Bereich des Luftspalts eine Vertiefung aufweist.

Ein zweckmäßiges Verfahren zur Herstellung eines erfindungsgemäßen Ringbandkerns kann in der Weise ausgeführt werden, daß in den aus nichtmagnetischem Werkstoff bestehenden Tragkörper an mindestens einer Stelle seines Umfangs derart eine Vertiefung eingedrückt wird, daß sich im Bereich der Vertiefung zwischen dem Tragkörper und den darauf aufgewickelten Bandlagen ein Zwischenraum bildet und wobei dann die aufgewickelten Bandlagen im Bereich dieser Vertiefung bis in den Zwischenraum hinein durchtrennt werden.

Gegenüber den bisher bekannten geschlitzten Ringbandkernen hat der erfindungsgemäße Ringbandkern den Vorteil, daß durch die eingeprägte Vertiefung in dem die Bandlagen abstützenden ringförmigen Tragkörper die Fertigungssicherheit zur Herstellung eines Luftspalts erheblich erhöht wird und der Luftspalt eine weitgehend unveränderliche Breite aufweist. Ferner wird durch die seitlichen Schultern der Vertiefung erreicht, daß bei der Bewicklung des Ringbandkerns mit elektrisch leitenden Drähten die Wicklungen in den vorgesehenen Sektoren beiderseits des Luftspalts fixiert bleiben und keine Drahtwindungen in den unmittelbaren Bereich des Luftspalts gelangen können.

Bei einer bevorzugten Ausführungsform des erfindungsgemäßen Ringbandkerns ist als Tragkörper ein relativ dünnwandiger Stützring aus einer nichtmagnetischen rostfreien Stahllegierung vorgesehen, der im Bereich des Luftspalts eine rinnenförmige Vertiefung aufweist. Diese ist vorzugsweise breiter als der Luftspalt, damit auch in der Serienproduktion genügend Sicherheit vorhanden ist, daß bei der Herstellung des Luftspalts nur die magnetisch wirksamen Bandlagen nicht aber der Stützring selbst durchtrennt werden. Neben metallischen nichtmagnetischen Stützringen können ebenfalls Stützringe aus anderen nichtmagnetischen Materialien, wie z. B. Kunststoff oder Keramik, verwendet werden. Ein Stützring aus Kunststoff hätte zudem den Vorteil, daß er gleich in der benötigten Form hergestellt werden könnte. Ein zusätzlicher Verformungsschritt zur Herstellung der Vertiefung könnte hierbei entfallen.

Anhand eines in der Figur dargestellten Ausführungsbeispiels soll die Erfindung noch näher erläutert werden :
Die Figur zeigt schematisch im Schnitt ein bevorzugtes Ausführungsbeispiel des erfindungsgemäßen Ringbandkerns. Auf dem Stützring 1, der eine Dicke von etwa 0,3 mm besitzt, sind Bandlagen 2 aus weichmagnetischem Material aufgewickelt. Der Stützring 1 weist im Bereich des Luftspalts 3 eine Vertiefung 4 auf, die breiter ist als der Luftspalt 3. Es ist deutlich zu erkennen, daß für den Luftspalt 3 ausschließlich Bandlagen 2 aus weichmagnetischem Material durchtrennt wurden. Der Stützring 1 wurde dagegen nicht durchtrennt und kann daher unverändert die Fixierung und Distanzierung des Luftspalts 3 gewährleisten. Die gesamte Oberfläche des aus dem Stützring 1 und dem darauf aufgewickelten weichmagnetischen Band 2 bestehenden Ringbandkerns ist mit einer Isolierungsschicht 5 versehen. Diese Isolierungsschicht 5 dient zu einer zusätzlichen Stabilisierung der aufgewickelten Bandlagen 2 und soll außerden mögliche Kurzschlüsse zwischen den magnetischen Bandlagen 2 und den Drähten der Wicklung vermeiden.

Ein geschlitzter Ringbandkern gemäß der Erfindung kann beispielsweise durch die folgenden Fertigungsschritte hergestellt werden :
Zunächst wird ein Stützring 1 aus nichtrostendem Stahl mit einem Durchmesser von etwa 11 mm und einer Breite von 3,5 mm an einer Stelle derart verformt, daß eine rinnenartige Vertiefung 4 von etwa 1/10 des Durchmessers des Stützrings 1 entsteht. Auf diesen verformten Stützring 1 werden nun etwa 34 Lagen eines 0,05 mm dicken Bandes aus einer weichmagnetischen Nickel-Eisen-Legierung aufgewickelt, die etwa 48 % Nickel und als Rest Eisen einschließlich geringer Desoxidationszusätze enthält. Derartige Legierungen besitzen eine relativ hohe Sättigungsinduktion von 1,55 T.

Nach einer Entspannungsglühung bei ca. 1 050 °C erhält der Ringbandkern einen allseitigen Kunststoffüberzug aus Epoxidharz. Hiernach wird ein etwa 1 mm breiter Luftspalt 3 mit einer Toleranz von etwa ± 0,03 mm in die Bandlagen 2 des Kerns gefräst.

Zur Verwendung als Drosselspule wird auf den geschlitzten Ringbandkern anschließend eine Bewicklung aufgebracht, die z. B. aus zwei Parallelwicklungen aus Kupferdraht mit jeweils gleicher Windungszahl bestehen kann. Eine derart bewickelte Drosselspule ist als Teil eines Ablenksystems für Tintenstrahlschreiber geeignet, da es hierbei wesentlich darauf ankommt, daß die Luftspaltbreite des Ringbandkerns eine enge Toleranz aufweist und der Luftspalt zur Aufnahme eines beweglichen Dauermagneten frei von störenden Drahtwindungen ist.

## Patentansprüche

1. Ringbandkern aus ferromagnetischem Material mit mindestens einem Luftspalt (3) und einem die Bandlagen (2) abstützenden ringförmigen Tragkörper (1), dadurch gekennzeichnet, daß der Tragkörper (1) aus nichtmagnetischem Werkstoff besteht und im Bereich des Luftspalts (3) eine Vertiefung (4) aufweist.

2. Ringbandkern nach Anspruch 1, dadurch gekennzeichnet, daß als Tragkörper (1) ein Stützring aus einer rostfreien Stahllegierung vorgesehen ist, der eine rinnenförmige Vertiefung (4) aufweist.

3. Ringbandkern nach Anspruch 2, dadurch gekennzeichnet, daß die Vertiefung (4) im Stützring breiter ist als der Luftspalt (3).

4. Verfahren zur Herstellung eines Ringbandkerns mit Luftspalt, bei dem Band aus ferromagnetischem Material auf einen die Bandlagen (2) abstützenden ringförmigen Tragkörper (1) aufgewickelt und die aufgewickelten Bandlagen (2) zur Herstellung des Luftspalts (3) an mindestens einer Umfangsstelle durchtrennt werden, dadurch gekennzeichnet, daß in den aus nichtmagnetischem Werkstoff bestehenden Tragkörper (1) an mindestens einer Stelle seines Umfangs derart eine Vertiefung (4) eingedrückt wird, daß sich im Bereich der Vertiefung (4) zwischen dem Tragkörper (1) und den darauf aufgewickelten Bandlagen (2) ein Zwischenraum bildet und wobei dann die aufgewickelten Bandlagen (2) im Bereich dieser Vertiefung (4) bis in den Zwischenraum hinein durchtrennt werden.

5. Verfahren nach Anspruch 4, dadurch gekennzeichnet, daß der Ringbandkern vor dem Durchtrennen der Bandlagen (2) allseitig mit einer elektrisch isolierenden Schicht (5) überzogen wird.

## Claims

1. A toroidal strip-wound core of a ferro-magnetic material having at least one air gap (3) and a toroidal carrier body (1) which supports the strip layers (2), characterised in that the carrier body (1) consists of a non-magnetic material and has a recess (4) in the region of the air gap (3).

2. A toroidal strip-wound core as claimed in Claim 1, characterised in that a supporting ring which is made of a stainless steel alloy and has a groove-shaped recess (4) is provided as carrier body (1).

3. A toroidal strip-wound core as claimed in Claim 2, characterised in that the recess (4) in the supporting ring is wider than the air gap (3).

4. A method of producing a toroidal strip-wound core having an air gap (3), wherein strip consisting of a ferro-magnetic material is wound on to a toroidal carrier body (1) which supports the strip layers (2), and the wound strip layers (2) are cut at at least one peripheral point to form the air gap (3), characterised in that at at least one point on its periphery, a recess (4) is impressed into the carrier body (1) which consists of non-magnetic material, in such a manner that an interspace is formed in the region of the recess (4) between the carrier body (1) and the strip layers (2) wound thereon, and wherein the wound strip layers (2) are then cut in the region of said recess (4) into the interspace.

5. A method as claimed in Claim 4, characterised in that, prior to the cutting of the strip layers (2), the toroidal strip-wound core is covered on all sides with an electrically insulating layer (5).

## Revendications

1. Noyau à ruban toroïdal en matériau ferromagnétique comportant au moins un entrefer (3) et un élément de support annulaire (1) supportant les couches de ruban (2), caractérisé en ce que l'élément de support (1) est constitué de matériau non magnétique et présente, au niveau de l'entrefer (3), un creux (4).

2. Noyau à ruban toroïdal selon la revendication 1, caractérisé en ce qu'en tant qu'élément de support (1) est prévu un anneau porteur en un alliage d'acier inoxydable qui présente un creux en forme de gouttière (4).

3. Noyau à ruban toroïdal selon la revendication 2, caractérisé en ce que le creux (4) dans l'anneau porteur est plus large que l'entrefer (3).

4. Procédé pour la fabrication d'un noyau à ruban toroïdal à entrefer (3), dans lequel un ruban en matériau ferromagnétique est enroulé sur un élément de support annulaire (1) supportant les couches de ruban (2) et les couches de ruban (2) enroulées sont écartées au moins en un point de la circonférence pour l'obtention de l'entrefer (3), caractérisé en ce que, dans l'élément de support (1) constitué de matériau non magnétique, est pratiqué en au moins un point de sa circonférence un creux (4) de manière que se forme au niveau du creux (4) entre l'élément de support (1) et les couches de ruban (2) enroulées sur celui-ci un espace intermédiaire et les couches de ruban (2) enroulées étant ensuite écartées au niveau de ce creux (4) jusqu'à l'intérieur de l'espace intermédiaire.

5. Procédé selon la revendication 4, caractérisé en ce que le noyau à ruban toroïdal est revêtu de tous côtés avant l'écartement des couches de ruban (2) avec une couche électriquement isolante (5).
